# EUROPÄISCHE PATENTSCHRIFT

(11) **EP 1 213 372 B1**
(45) Veröffentlichungstag und Bekanntmachung des Hinweises auf die Patenterteilung: **09.02.2011**
(21) Anmeldenummer: 01128897.4
(22) Anmeldetag: 05.12.2001
(51) Int. Cl.: C25D 5/18, C25D 17/12, C25D 7/00, C25D 21/00, C25D 21/18

(54) **Verfahren und Anordnung zur galvanischen Abscheidung von Nickel, Kobalt, Nickellegierungen oder Kobaltlegierungen mit periodischen Strompulsen und Verwendung des Verfahrens**
Process and arrangement for the galvanic deposition of nickel, cobalt, nickel alloys or cobalt alloys with periodic current pulses and use of the process
Procédé et disposition pour la déposition galvanique de nickel, cobalt, d'alliages de nickel ou de cobalt grâce à des impulsions périodiques de courant et utilisation de ce procédé

(30) Priorität: 07.12.2000 DE 10061186
(43) Veröffentlichungstag der Anmeldung: 12.06.2002
(73) Patentinhaber: Astrium GmbH, 82024 Taufkirchen (DE)
(72) Erfinder: Ewald, Rüdiger, 92339 Beilngries (DE); Filke, Peter, 85614 Kirchseeon (DE); Heckmann, Michael, 85643 Steinhöring (DE); Keinath, Wolfgang, 85653 Höhenkirchen-Siegertsbrunn (DE); Langel, Günter, 81827 München (DE); Schmidt, Anton, 83370 Seeon (DE)
(74) Vertreter: Ulrich, Thomas

(56) Entgegenhaltungen:
- EP-A- 0 835 335
- DE-A- 2 558 423
- US-A- 2 470 775
- US-A- 3 915 835

## Beschreibung

Die vorliegende Erfindung betrifft ein Verfahren zur galvanischen Abscheidung von Nickel, Kobalt, Nickellegierungen oder Kobaltlegierungen in einem galvanischen Bad unter Verwendung eines Nickelverbindungen bzw. Kobaltverbindungen wie Sulfate oder Sulfamate bzw. Chloride enthaltenden Elektrolyten. Solche Elektrolyten zur galvanischen Abscheidung sind beispielsweise aus DE 25 58 423, DE 22 18 967, US 2,470,775 sowie EP 0 835 335 bekannt. Zur Abscheidung wird mindestens eine Anode und mindestens eine Kathode des Bades mit periodischen Strompulsen beaufschlagt wird. Solche Verfahren mit Hilfe von Strompulsen sind aus dem Stand der Technik beispielsweise aus den bereits genannten Druckschriften US 2,470,775 sowie EP 0 835 335 bekannt. Aus der US-A-3,915,835 ist ein Verfahren zur Galvanisierung von ElNi-Sil-Überzügen bekannt, bei welchem eine konturierte Kathode verwendet wird.

Mit solchen Verfahren kann grundsätzlich eine Abscheidung von Nickel, Kobalt, Nickellegierungen oder Kobaltlegierungen in einem galvanischen Bad erfolgen. Ein besonderes Problem ergibt sich jedoch, wenn die Bauteile, die durch eine solche Abscheidung hergestellt werden sollen, bestimmte mechanische Eigenschaften wie eine vorgegebene Festigkeit bzw. eine vorgegebene Dehnbarkeit (Duktilität) aufweisen sollen. Eine solche Problematik ergibt sich insbesondere dann, wenn das herzustellende Bauteil später mit anderen Bauteilen unlösbar verbunden werden soll, beispielsweise verschweißt werden soll. Hierzu sind in der Regel gewisse Mindestanforderungen an die Dehnbarkeit gegeben, damit eine Schweißverbindung zwischen einer galvanisch erzeugten Nickel- oder Kobaltschicht oder einer Schicht aus einer Nickel- oder Kobaltlegierung und anderen Bauteilen mit ausreichender Festigkeit und dauerhafter Haltbarkeit der Schweißverbindung realisiert werden kann. Wird jedoch eine zu hohe Dehnbarkeit der entsprechenden, zu verschweißenden Schicht erzielt, so verringert sich die Festigkeit der entsprechenden Schicht, so dass die entsprechende Schicht unter Umständen nicht mehr den vorgegebenen Anforderungen an eine mechanische Belastbarkeit genügt. Dies gilt insbesondere für Bauteile, die relativ hohen Belastungen ausgesetzt werden sollen, wie dies beispielsweise bei Bauteilen in Raketentriebwerken auftreten kann. Speziell sind hierfür die Schubkammern von Raketentriebwerken zu nennen, die im wesentlichen aus den Komponenten Einspritzkopf, Brennkammer und Schubdüse bestehen.

Es hat sich herausgestellt, dass die aus dem Stand der Technik bekannten Verfahren nicht die notwendigen Eigenschaften der galvanisch abgeschiedenen Nickel- oder Kobaltschichten oder Schichten der Nickel- oder Kobaltlegierung garantieren kann, die für eine unlösbare Verbindung einer solchen Schicht mit anderen Bauteilen, beispielsweise solchen aus einer Legierung auf Basis von Eisen oder Nickel, insbesondere für ein Verschweißen, unabdingbare Voraussetzung sind.

Aufgabe der vorliegenden Erfindung ist es daher, ein Verfahren zur galvanischen Abscheidung von Nickel, Kobalt, Nickellegierungen oder Kobaltlegierungen in einem galvanischen Bad bereitzustellen, bei dem mindestens eine Anode und mindestens eine Kathode des Bades mit periodischen Strompulsen beaufschlagt wird und mit dem Nickel- oder Kobaltschichten oder Schichten einer Nickel- oder Kobaltlegierung erzeugt werden können, die unlösbar mit anderen Bauteilen verbunden werden können, insbesondere mit anderen Bauteilen verschweißt werden können.

Diese Aufgabe wird gelöst durch die Merkmale der Patentansprüche 1 und 16.

Bei dem erfindungsgemäßen Verfahren zur galvanischen Abscheidung von Nickel, Kobalt, Nickellegierungen oder Kobaltlegierungen in einem galvanischen Bad wird ein Elektrolyt verwendet, der entsprechende Nickelverbindungen oder Kobaltverbindungen, insbesondere Sulfate oder Sulfamate bzw. Chloride, enthält. Zur Abscheidung wird mindestens eine Anode und mindestens eine Kathode des Bades mit periodischen Strompulsen beaufschlagt, d.h. es wird ein sogenanntes Pulse Plating-Verfahren angewendet. Als Kathode wirkt dabei normalerweise ein Abscheidungskörper, auf dem eine Schicht des entsprechenden Materials abgeschieden werden soll. Erfindungsgemäß ist nun vorgesehen, dass das Verhältnis I_{A}/I_{C} aus Anodenstromdichte I_{A} zu Kathodenstromdichte Ic größer als 1 und kleiner als 1,5 gewählt wird und das Ladungsverhältnis Q_{A}/Q_{c}=(T_{A}·I_{A})/(T_{C}·I_{C}) der während eines Anodenpulses der Dauer T_{A} transportierten Ladung Q_{A} zu der während eines Kathodenpulses der Dauer T_{C} transportierten Ladung Q_{C} zwischen 30 % und 45 % beträgt.

Es hat sich herausgestellt, das nur bei einer solchen Wahl der Verhältnisse die für eine unlösbare Verbindung der abgeschiedenen Schicht mit anderen Bauteilen notwendigen Eigenschaften gerade hinsichtlich der Festigkeit und Dehnbarkeit der Schicht erzielt werden kann. Im Stand der Technik nach der EP 0 835 335 wird dagegen insbesondere vorgeschlagen, ein Verhältnis I_{A}/I_{C} zu wählen, das mindestens 1,5 beträgt, Auf geeignete Parameterbereiche zur Erzielung einer Schicht mit den vorgenannten Eigenschaften wird in diesem Dokument nicht eingegangen. Auch über eine geeignete Wahl des Verhältnisses Q_{A}/Q_{C} wird dort nichts ausgesagt.

Es kann insbesondere vorgesehen werden, dass das Verhältnis I_{A}/I_{C} zwischen 1,2 und 1,45, insbesondere zwischen 1,3 und 1,4 beträgt und das Ladungsverhältnis Q_{A}/Q_{C}-(T_{A}·I_{A})/(T_{C}·I_{C}) zwischen 35 % und 40 % beträgt. Für diese Parameterbereiche sind besonders vorteilhafte Eigenschaften der abgeschiedenen Schicht, insbesondere hinsichtlich der Festigkeit und der Dehnbarkeit feststellbar.

Um eine verbesserte und gleichförmigere Abscheidung der Schicht auf einem Abscheidungskörper zu erzielen, was letztlich auch der Belastbarkeit der Schicht über ihre gesamte Ausdehnung zu Gute kommt, kann vorgesehen werden, dass zur Abscheidung mindestens eine konturierte Anode verwendet wird, deren Kontur an die Kontur des Abscheidungskörpers angepasst ist, auf dem das Nickel, das Kobalt, die Nickelregierung oder die Kobaltlegierung abzuscheinden ist. Durch diese Anpassung der Anodenkontur kann insbesondere ein nahezu über die gesamte Kontur des Abscheidungskörpers konstanter Abstand zwischen Anode und Abscheidungskörper erzielt werden, was eine gleichförmigere Abscheidung ermöglicht.

Für den Fall, dass in dem Bad mehrere Anoden vorgesehen sind wird zumindest für eine der Anoden, die dem Abscheidungskörper am nächsten angeordnet sind, eine konturierte Anode verwendet. Für die dem Abscheidungskörper am nächsten liegenden Anoden wirkt sich der Effekt der Konturierung der Anode stärker aus als für weiter entfernt liegende Anoden, d.h. dass für diese entfernter liegenden Anoden jeweils Anoden ohne Konturierung verwendbar sind, die unter Umständen kostengünstiger sind und unabhängig von der speziellen Form des Abscheidungskörpers verwendbar sind. So kann durch diese geeignete Kombination aus konturierten und nicht-konturierten Anoden ein Optimum hinsichtlich der Qualität der Abscheidung wie auch des dafür notwendigen Aufwandes erzielt werden.

Zur Bildung der konturierten Anode kann beispielsweise ein konturierter Behälter verwendet werden, der für die Ionen des abzuscheidenden Nickels oder Kobalts oder der Nickellegierung oder Kobaltlegierung durchlässig ist und der mit Körpern aus Nickel, Kobalt oder einer Nickellegierung oder Kobaltlegierung befüllt wird. Spezielle Behälter für solche Körper sind grundsätzlich aus DE 25 58 423 in Form von Titan- oder Kunststoffkörben bekannt, die dort mit Nickelpellets befüllt werden, wobei dort jedoch keine Konturierung der Behälter vorgesehen ist.

Alternativ zu solchen Behältern kann aber grundsätzlich auch als konturierte Anode ein massiver Elektrodenkörper verwendet werden, der zumindest eine Beschichtung aus dem abzuscheidenden Nickel, Kobalt oder der abzuscheidenden Nickellegierung oder Kobaltlegierung aufweist oder gar aus massivem Nickel, Kobalt oder einer massiven Nickellegierung- oder Kobaltlegierung besteht.

Es kann während des Abscheidevorganges erforderlich sein, dass eine gezielte Beeinflussung der Abscheidung nötig ist, die für unterschiedliche Bereiche des Abscheidungskörpers unterschiedlich erfolgen soll. Diese Beeinflussung kann zusätzlich oder auch alternativ zu der vorgenannten Maßnahme der konturierten Anoden erfolgen. Hierfür kann vorgesehen werden, dass der Abscheidungskörper zumindest während eines Teils der gesamten Abscheidungsdauer teilweise durch Stromblenden abgeschirmt wird. In den abgeschirmten Bereichen wird dann während der Zeit, in der diese Bereiche abgeschirmt werden, eine verringerte Abscheidung im Vergleich zu den nicht-abgeschirmten Bereichen erzielt. Dadurch kann eine lokale Beeinflussung von Schichteigenschaften wie insbesondere der Schichtdicke, aber gegebenenfalls auch der mechanischen Schichteigenschaften auf dem Abscheidungskörper realisiert werden.

Insbesondere können die Stromblenden in denjenigen Bereichen des Abscheidungskörpers angeordnet werden, in denen eine bevorzugte Abscheidung erfolgt. Damit kann ein übermäßiges Schichtwachstum in diesen Bereichen im Vergleich zu anderen Bereichen verhindert werden und somit ein homogeneres Schichtwachstum über den gesamten Abscheidungskörper realisiert werden.

Es kann bevorzugt eine Entfernung von störenden Fremdelementen oder sonstiger suspendierter Schwebeteilchen aus dem Bad vorgesehen werden, um eine möglichst reine Elektrolytlösung zu erhalten. Hierzu kann zumindest vor Beginn der Abscheidung eine Reinigung des Elektrolyten mit Hilfe von Aktivkohle und/oder Wasserstoffperoxyd erfolgen. Insbesondere kann zur Reinigung des Elektrolyten vor Beginn der Abscheidung 0,5 g/l bis 5 g/l, insbesondere 1g/l bis 3g/l Aktivkohle verwendet werden und 0,5 ml/l bis 3 ml/l, insbesondere 1ml/l bis 2ml/l 30%iges Wasserstoffperoxyd verwendet werden.

Um jedoch durch eine solche Reinigung nicht nur zu Beginn des Prozesses eine möglichst reine Elektrolytlösung zu garantieren, sondern diese Reinheit auch möglichst über den gesamten Prozess aufrecht zu erhalten, kann eine Reinigung des Elektrolyten alternativ oder auch zusätzlich während der Abscheidung erfolgen. In einer bevorzugten Weiterbildung der Erfindung ist dazu während der Abscheidung einerseits eine Filterung des Elektrolyten, beispielsweise durch Aktivkohlefilter, vorgesehen, andererseits werden Fremdelemente durch ein Selektivbad aus dem Elektrolyten entfernt. Ein solches Selektivbad entspricht einem galvanischen Bad, in dem durch eine gezielte Steuerung der Ströme eine gezielte Abscheidung von Fremdelementen und damit deren Entfernung aus dem Elektrolyten erfolgt. Der solchermaßen gereinigte Elektrolyt enthält dann idealerweise nur noch die erwünschten Elemente, im Fall eines Nickel-Elektrolyten dann idealerweise nur noch Nickel bzw. Nickellegierungen in den eingangs genannten Verbindungen, im Fall eines Kobalt-Elektrolyten idealerweise nur noch Kobalt oder Kobaltlegierungen in den eingangs genannten Verbindungen. Der gereinigte Elektrolyt wird dann dem galvanischen Bad wieder zugeführt.

Es kann außerdem eine Umwälzung des Elektrolyten durchgeführt werden, wobei der Elektrolyt durch mindestens eine Umwälzpumpe umgewälzt wird und eine Rückführung des Elektrolyten in das Bad mittels Düsen erfolgt. Die Düsen können nun insbesondere derart ausgebildet und in dem Bad angeordnet werden, dass durch die Düsen eine Umwälzung des Bades begünstigt wird und/oder eine auf den Abscheidungskörper gerichtete Strömung des Elektrolyten erzielt wird. In diesem Fall erfüllen die Düsen nicht nur den Zweck der Umwälzung und Rückführung des Elektrolyten in das Bad, sondern durch diese optimierte Art der Rückführung wird der Abscheidungsprozess im Bad begünstigt, da stets eine optimale Durchmischung bzw. gezielte Zuführung eines möglichst reinen Elektrolyten zu dem Abscheidungskörper garantiert wird.

Das erfindungsgemäße Verfahren ist grundsätzlich zur Herstellung unterschiedlichster Bauteile geeignet, die später mit anderen Bauteilen unlösbar verbunden, beispielsweise verschweißt werden sollen. Das Verfahren ist jedoch besonders zur Herstellung von Bauteilen geeignet, die hohen Belastungen ausgesetzt sind. Dies trifft beispielsweise zu für Bauteile für Raketentriebwerke, wobei hier insbesondere die Anwendung des Verfahrens zur Herstellung von Einspritzköpfen und/oder Brennkammern und/oder Schubdüsen für Raketentriebwerke zu nennen ist. Es kann das Verfahren aber auch für andere Bauteile eingesetzt werden, die im späteren Betrieb hohen Belastungen unterliegen, und daher eine ausreichende Festigkeit besitzen müssen, aber dennoch eine ausreichende Dehnbarkeit aufweisen sollen, wie beispielsweise tragende mechanische Strukturen, Bauteile für Brennöfen oder ähnliche Anordnungen mit hoher thermischer Beanspruchung etc. Durch eine Variation der Parameter des erfindungsgemäßen Verfahrens ist die erzielbare Festigkeit wie auch die Dehnbarkeit der abgeschiedenen Schicht über einen relativ weiten Bereich einstellbar, wie im weiteren Text noch detaillierter erläutert wird.

Weiterer Gegenstand der Erfindung ist ein spezielles galvanisches Bad zur galvanischen Abscheidung von Nickel oder Nickellegierungen oder Kobalt oder Kobaltlegierungen mit einem Elektrolyten, aufweisend
- mindestens eine konturierte Anode, deren Kontur an die Kontur eines Abscheidungskörpers angepasst ist,
- eine Einrichtung zur Ansteuerung der Anode und der Kathode des Bades mit periodischen Strompulsen,
- Stromblenden zur zumindest teilweisen Abschirmung des Abscheidungskörpers,
- eine Filtereinrichtung zur Filterung des Elektrolyten und
- eine Umwälzeinrichtung zur Umwälzung des Elektrolyten, aufweisend mindestens eine Umwälzpumpe und Düsen zur Rückführung des Elektrolyten in das Bad.

Dieses spezielle galvanische Bad kann zur Umsetzung einer speziellen Weiterbildung des vorgenannten Verfahrens verwendet werden. Das vorgenannte Verfahren kann grundsätzlich aber auch in anders ausgebildeten galvanischen Bädern realisiert werden, die geeignet an das grundlegende erfindungsgemäße Verfahren oder eine seiner Weiterbildungen angepasst sind.

Die weitere Ausgestaltung dieses speziellen Bades kann durch eine entsprechende Anpassung an die Merkmale der vorstehenden Beschreibung betreffend das erfindungsgemäße Verfahren erfolgen. So kann beispielsweise vorgesehen werden, dass die mindestens eine konturierte Anode als konturierter Behälter ausgebildet ist, der mit Körpern aus Nickel oder Kobalt oder einer Nickellegierung oder einer Kobaltlegierung befüllbar ist.

Wie bereits ausgeführt, kann insbesondere vorgesehen sein, dass mehrere Anoden in dem Bad angeordnet sind, wobei lediglich die dem Abscheidungskörper am nächsten liegenden Anoden als konturierte Anoden ausgebildet sind. Dies bedeutet, dass natürlich auch die übrigen Anoden eine bestimmte Kontur aufweisen, jedoch soll in diesem Fall lediglich die Kontur derjenigen Anoden, die dem Abscheidungskörper am nächsten liegen, an die Kontur des Abscheidungskörpers angepasst sein. Die Konturierung kann dabei lediglich in einer Raumrichtung z.B. in Längsrichtung der Anode, erfolgen oder sie kann auch in mehr als einer Raumrichtung erfolgen, z.B. zusätzlich senkrecht zur Längsrichtung.

Weiterhin kann die Reinigungseinrichtung eine Filtereinrichtung, insbesondere einen Aktivkohlefilter, und ein Selektivbad beinhalten. Dadurch können sowohl im Elektrolyten suspendierte Schwebeteilchen wie auch unerwünschte Fremdelemente aus dem Elektrolyten entfernt werden.

Ein spezielles Ausführungsbeispiel der vorliegenden Erfindung wird nachfolgend anhand der Figuren 1 bis 3 beschrieben.

Es zeigen:
- Fig. 1:: Abhängigkeit der Festigkeit und Dehnbarkeit der abgeschiedenen Schicht von dem Ladungsverhältnis Q_{A}/Q_{C} im erfindungsgemäßen Bereich des Stromdichtenverhältnisses I_{A}/I_{C}
- Fig. 2:: Aufbau eines erfindungsgemäßen Bades
- Fig. 3:: Draufsicht auf eine spezielle Ausgestaltung eines erfindungsgemäßen Bades.

Für das erfindungsgemäße Verfahren wird im Rahmen des nachfolgenden Beispieles ein galvanisches Bad mit einem Elektrolyten vorgesehen, welcher Nickelverbindungen enthält. Grundsätzlich ist aber auch ein galvanisches Bad mit Kobaltverbindungen denkbar. Hierfür können entsprechend den aus dem Stand der Technik bekannten Elektrolyten als Nickelverbindungen bzw. Kobaltverbindungen beispielsweise Nickelsulfat und Nickelchlorid oder auch Nickelsulfamat und Nickelchlorid vorgesehen werden, sowie im Falle der Kobaltverbindungen die entsprechenden Sulfate, Sulfamate bzw. Chloride. Zu den speziellen Möglichkeiten der Zusammensetzung des Elektrolyten wird auf den eingangs zitierten Stand der Technik verwiesen. Es können auch zusätzliche Additive in dem Elektrolyten vorgesehen sein wie beispielsweise das in der EP 0 835 335 oder DE 22 18 967 zitierte sulfonierte Naphthalin oder die in US 2,470,775 Spalte 3 Absatz 2 genannten Additive.

Es wird nun für die Abscheidung die Methode des sogenannten Pulse Plating angewendet, also die Beaufschlagung der Anoden und Kathoden des Bades mit periodischen Strompulsen, die prinzipiell aus dem eingangs zitierten Stand der Technik bekannt ist. Dort werden weite Parameterbereiche genannt, aus denen die speziellen Einstellungen für das Verfahren, insbesondere für die Wahl der Stromdichten und Pulsdauern ausgewählt werden können. Es hat sich jedoch herausgestellt, dass mit solchen Parameterwerten eine Schweißbarkeit der galvanisch hergestellten Schicht nicht erzielt werden kann, da die derart abgeschiedenen Schichten nicht die notwendigen Anforderungen bezüglich Festigkeit und Dehnbarkeit besitzen.

Diese notwendigen Festigkeiten können nur erzielt werden, wenn das Verhältnis I_{A}/I_{C} aus Anodenstromdichte I_{A} zu Kathodenstromdichte I_{C} größer als 1 und kleiner als 1,5 gewählt wird und das Ladungsverhältnis C_{A}/Q_{C}=(T_{A}·I_{A})/(T_{C}·I_{C}) der während eines Anodenpulses der Dauer T_{A} transportierten Ladung Q_{A} zu der während eines Kathodenpulses der Dauer T_{C} transportierten Ladung Q_{C} zwischen 30 % und 45 % beträgt, wobei bessere Ergebnisse erzielt werden, wenn das Verhältnis I_{A}/I_{C} zwischen 1,2 und 1,45 beträgt und die besten Ergebnisse für ein Verhältnis zwischen 1,3 und 1,4 erzielt werden, wobei das Ladungsverhältnis Q_{A}/Q_{C}=(T_{A}·I_{A})/(T_{C}·I_{C}) jeweils zwischen 35 % und 40 % beträgt. Es hat sich also herausgestellt, dass keine beliebige Wahl der Verhältnisse I_{A}/I_{C} und Q_{A}/Q_{C} erfolgen darf, um die gewünschten vorteilhaften Eigenschaften der abgeschiedenen Schicht zu erzielen, sondern dass diese nur für einen bestimmten Wertebereich des Verhältnisses I_{A}/I_{C} und einen daran gekoppelten Wertebereich für das Verhältnis Q_{A}/Q_{C} gegeben ist. Dies ist insbesondere für die vorgenannten Wertebereiche erfüllt.

Hierzu wird verwiesen auf Fig. 1, die die Abhängigkeit der Streckgrenze (0,2-Dehngrenze) R_{p 0,2}. der Festigkeit Rₘ sowie der Dehnbarkeit A₅ einer gemäß dem vorgenannten Verfahren abgeschiedenen Wickelschicht von dem Ladungsverhältnis Q_{A}/Q_{C} für Stromdichteverhältnisse I_{A}/I_{C} zwischen 1,3 und 1,4 beschreibt. Es zeigt sich hierbei, dass sich bei einem Ladungsverhältnis zwischen 35 % und 40 % die Festigkeiten und die Dehnbarkeit in einem mittleren Wertebereich bewegen, d.h. ein optimaler Ausgleich zwischen Dehnbarkeit und Festigkeit der abgeschiedenen Schicht gefunden wird. Wird das Ladungsverhältnis vergrößert, so nimmt zwar die Dehnbarkeit weiter zu, gleichzeitig nimmt aber die Festigkeit immer weiter ab, so dass keine ausreichende mechanische Stabilität der abgeschiedenen Schicht gegeben ist. Wird dagegen das Ladungsverhältnis weiter verringert, so nimmt zwar die Festigkeit zu, jedoch nimmt die Dehnbarkeit deutlich ab, was bedeutet, dass die abgeschiedene Schicht sehr spröde wird und gerade im Bereich von Schweißnähten, in denen beim Schweißen eine Materialschrumpfung und daher thermomechanische Beanspruchung der Schicht auftritt, die Gefahr von Materialbrüchen besteht. Auch bei einer Erhöhung oder Erniedrigung des Stromdichteverhältnisses werden die Werte entsprechend ungünstiger. Für Kobalt und Kobaltlegierungen wird ein analoges Verhalten erwartet.

Fig. 2 zeigt schematisch den Aufbau des Bades zur Verwirklichung der Erfindung, das mit einem Elektrolyten wie vorstehend beschrieben befüllt ist. Dabei befindet sich ein Abscheidungskörper 2 wie beispielsweise eine Brennkammer eines Raketentriebwerkes in einem Bad 1. Auf diesem Abscheidungskörper soll nun eine Beschichtung beispielsweise aus Nickel galvanisch erzeugt werden. Hierzu ist mindestens eine Anode 3 in das Bad 1 eingelassen, wobei die Anode 3 derart konturiert ist, dass sie an die Kontur des Abscheidungskörpers 2 angepasst ist. Die Konturierung kann dabei lediglich in einer Raumrichtung z.B. in Längsrichtung der Anode 3, gegeben sein oder sie kann auch in mehr als einer Raumrichtung vorgesehen sein, z.B. zusätzlich senkrecht zur Längsrichtung. In Fig. 2 ist aus Gründen der Vereinfachung nur eine einzige Anode 3 dargestellt. Fig. 3 zeigt hingegen eine mögliche Anordnung mehrerer Anoden 3a, 3b in einem Bad 1, wobei diejenigen Anoden 3a, die dem Abscheidungskörper am nächsten liegen, als konturierte Anoden ausgebildet sind, da sich dort der positive Einfluss der Konturierung am stärksten bemerkbar macht. Die weiter entfernt liegenden Anoden 3b können hingegen als universell einsetzbare, im einfachsten Fall ebene Anoden ausgebildet sein, für die somit jede standardisierte Anodenform anwendbar ist. Folglich sind lediglich die dem Abscheidungskörper 2 am nächsten liegenden Anoden 3a gegebenenfalls an die spezielle Form verschiedener Abscheidungskörper 2 anzupassen. Dieses Anodenkonzept stellt eine Optimierung der Wirkung der Anoden 3a, 3b bei gleichzeitiger Beibehaltung einer möglichst universellen Anordnung dar.

Die konturierte Anode 3 in Fig. 2 wird durch einen konturierten Behälter 8 gebildet, der beispielsweise als Titankorb ausgebildet ist und daher durchlässig ist für die zur Abscheidung nötigen Nickel-Ionen. Der Behälter 8 kann auch noch von zusätzlichen, ebenfalls für die Nickel-Ionen durchlässigen Umhüllungen umgeben sein wie beispielsweise von einem Beutel. Das Nickel wird hier in Form von kleinen Nickelkörpern 9 in den Behälter 8 eingebracht und kann so auf einfache Weise bei einem schrittweisen Verbrauch des Nickels während des Abscheidungsprozesses unkompliziert wieder nachgefüllt werden. Über eine Einrichtung 4 erfolgt eine Ansteuerung der Anode 3 sowie des als Kathode wirkenden Abscheidungskörpers 2 in dem Bad 1 mit periodischen Strompulsen zur Durchführung des beschriebenen Pulse Plating-Verfahrens.

Es sind weiterhin Stromblenden 5 vorgesehen, die zumindest während eines Teils des Abscheidungsvorganges gewisse Bereiche des Abscheidungskörpers 2 abschirmen. Im Fall nach Fig. 2 werden die Kanten des Abscheidungskörpers 2 abgeschirmt, da in diesen Bereichen ohne Abschirmung eine erhöhte Abscheidung des Nickels erfolgen würde und so eine inhomogene Abscheidung über den gesamten Abscheidungskörper 2 erfolgen würde. Hier wären die Stromblenden 5 als Ringe vorzusehen, die konzentrisch um die Kantenbereiche des Abscheidungskörpers 2 angeordnet sind. Durch die Stromblenden 5 können zumindest während einer gewissen Zeit diese Bereiche abgeschirmt werden, so dass über die gesamte Abscheidungsdauer gesehen eine homogenere Abscheidung über den gesamten Abscheidungskörper 2 erzielt werden kann. Bei einer anderen Form des Abscheidungskörpers 2 können analog die entsprechenden Bereiche abgeschirmt werden, in denen eine erhöhte Abscheidung erfolgt, wie beispielsweise Erhebungen. Damit kann eine ansonsten geringere Abscheidung in anderen Bereichen wie beispielsweise Vertiefungen ausgeglichen werden. Die Stromblenden 5 können beispielsweise in dem Bad 1 verschiebbar oder auch komplett herausnehmbar angeordnet sein, wofür geeignete Einrichtungen vorzusehen sind.

Vor der Abscheidung ist es sinnvoll, eine Reinigung des Elektrolyten durchzuführen. Diese kann insbesondere mit Hilfe von Aktivkohle in einer Konzentration von bevorzugt 1 g/l bis 3 g/l sowie mit 30 %-igem Wasserstoffperoxyd in einer Konzentration von bevorzugt 1 ml/l bis 2 ml/l erfolgen, wobei auch höhere oder niedrigere Konzentrationen grundsätzlich möglich sind.

Eine Reinigungseinrichtung 6 dient zur Reinigung des Elektrolyten von störenden Fremdelementen und Schwebeteilchen während des Abscheidungsprozesses und erfolgt mit Hilfe von Aktivkohlefiltern 10 und eines Selektivbades 11, in Fig. 2 lediglich schematisch dargestellt. Die Abführung und Rückführung des Elektrolyten in das Bad erfolgt durch entsprechende Zu- und Ableitungen. Dadurch kann eine besonders hohe Reinheit des Elektrolyten und dessen beinahe vollständige Befreiung von Fremdelementen, insbesondere Fremdmetallen, sowie von suspendierten Teilchen erreicht werden. Es kann durch diesen Teil des Verfahrens insbesondere der Anteil der Fremdelemente Fe, Cu, Cr, Al, Zn, Co in dem Nickelbad auf Werte bis unter 0,1 mg/l reduziert werden, was den Eigenschaften der abgeschiedenen Schicht zusätzlich zugute kommt, da durch eine solche Reduzierung des Anteiles an Fremdelementen die Dehnbarkeit der abgeschiedenen Schicht noch weiter verbessert und zusätzlich eine weiterhin hohe oder gar höhere Festigkeit der abgeschiedenen Schicht garantiert.

Das Bad weist außerdem eine in Fig. 2 schematisch dargestellte Umwälzeinrichtung 13 zur Umwälzung des Elektrolyten auf, die aus einer Umwälzpumpe 12 und geeignet ausgebildeten und geeignet angeordneten Düsen 7 zur Rückführung des Elektrolyten besteht. Gerade die Rückführung in das Bad in dieser Form mit Hilfe von Düsen 7 kann zusätzlich dafür genutzt werden, eine Umwälzung des Elektrolyten im Bad 1 zu begünstigen und andererseits den Elektrolyten gezielt dem Abscheidungskörper 2 zuzuführen. Die geeignete Anordnung und Ausrichtung der Düsen 7 ist so zu wählen, dass diese Vorgaben erfüllt werden. Grundsätzlich könnten auch die Reinigungseinrichtung 6 und die Umwälzeinrichtung 13 in einer einzigen Einrichtung kombiniert werden, beispielsweise durch eine Rückführung des in der Reinigungseinrichtung 6 gereinigten Elektrolyten in das Bad 1 mit Hilfe von Düsen 7.

## Patentansprüche

1. Verfahren zur galvanischen Abscheidung von Nickel, Kobalt, Nickellegierungen oder Kobaltlegierungen in einem galvanischen Bad (1) unter Verwendung eines Nickelverbindungen oder Kobaltverbindungen enthaltenden Elektrolyten, wobei zur Abscheidung von Nickel, Kobalt, Nickellegierungen oder Kobaltlegierungen auf einem Abscheidungskörper (2) mindestens eine Anode (3, 3a, 3b) und mindestens eine Kathode des Bades (1) mit periodischen Strompulsen beaufschlagt wird, wobei der Abscheidungskörper (2) als Anode beziehungsweise als Kathode wirkt,
**dadurch gekennzeichnet,**
**dass** das Verhältnis I_{A}/I_{C} aus Anadenstromdichte I_{A} zu Kathodenstromdichte I_{C} größer als 1 und kleiner als 1,5 gewählt wird und das Ladungsverhältnis Q_{A}/Q_{C}=(T_{A}·I_{A})/(T_{C}·I_{C}) der während eines Anodenpulses der Dauer T_{A} transportierten Ladung Q_{A} zu der während eines Kathodenpulses der Dauer T_{C} transportierten Ladung Q_{C} zwischen 30 % und 45 % beträgt,
wobei die Anodenstromdichte I_{A} und die Kathodenstromdichte I_{C} definiert sind als Stromdichten während der anodischen beziehungsweise kathodischen Phasen der Strompulse an dem Abscheidungskörper (2).

2. Verfahren nach Anspruch 1,
**dadurch gekennzeichnet,**
**dass** das Verhältnis I_{A}/I_{C} zwischen 1,2 und 1,45, insbesondere zwischen 1,3 und 1,4 beträgt und das Ladungsverhältnis Q_{A}/Q_{C}=(T_{A}·I_{A})/(T_{C}·I_{C}) zwischen 35 % und 40 % beträgt.

3. Verfahren nach einem der Anspruche 1 oder 2,
**dadurch gekennzeichnet,**
**dass** zur Abscheidung mindestens eine konturierte Anode (3, 3a, 3b) verwendet wird, deren Kontur an die Kontur des Abscheidungskörpers (2) angepasst ist, auf dem das Nickel oder das Kobalt oder die Nickellegierung oder die Kobaltlegierung abzuscheiden ist.

4. Verfahren nach Anspruch 3,
**dadurch gekennzeichnet,**
**dass** in dem Bad (1) mehrere Anoden (3, 3a, 3b) vorgesehen sind und zumindest für eine der Anoden (3a), die dem Abscheidungskörper (2) am nächsten angeordnet ist, eine konturierte Anode (3a) verwendet wird.

5. Verfahren nach einem der Ansprüche 3 oder 4,
**dadurch gekennzeichnet,**
**dass** zur Bildung der konturierten Anode (3a) ein konturierter Behälter (8) verwendet wird, der für das abzuscheidende Nickel oder das Kobalt oder die Nickellegierung oder die Kobaltlegierung durchlässig ist und der mit Körpern (9) aus Nickel oder Kobalt oder einer Nickellegierung oder Kobaltlegierung befüllt wird.

6. Verfahren nach einem der Ansprüche 3 oder 4,
**dadurch gekennzeichnet,**
**dass** als konturierte Anode (3, 3a, 3b) ein massiver Elektrodenkörper verwendet wird, der zumindest eine Beschichtung aus dem abzuscheidenden Nickel oder Kobalt oder der abzuscheidenden Nickellegierung oder Kobaltlegierung aufweist.

7. Verfahren nach einem der Ansprüche 1 bis 6,
**dadurch gekennzeichnet,**
**dass** der Abscheidungskörper (2) zumindest während eines Teils der gesamten Abscheidungsdauer teilweise durch Stromblenden (5) abgeschirmt wird.

8. Verfahren nach Anspruch 7,
**dadurch gekennzeichnet,**
**dass** die Stromblenden (5) in denjenigen Bereichen des Abscheidungskörpers (2) angeordnet werden, in denen eine bevorzugte Abscheidung erfolgt.

9. Verfahren nach einem der Ansprüche 1 bis 8.
**dadurch gekennzeichnet,**
**dass** vor Beginn und/oder während der Abscheidung eine Reinigung des Elektrolyten erfolgt.

10. Verfahren nach Anspruch 9,
**dadurch gekennzeichnet,**
**dass** zur Reinigung des Elektrolyten vor Beginn der Abscheidung 0,5 g/l bis 5 g/l, insbesondere 1g/l bis 3g/l Aktivkohle verwendet werden und 0,5 ml/l bis 3 ml/l, insbesondere 1ml/l bis 2ml/l 30%iges Wasserstoffperoxyd verwendet werden.

11. Verfahren nach einem der Ansprüche 9 oder 10,
**dadurch gekennzeichnet**
**dass** zur Reinigung des Elektrolyten während der Abscheidung eine Filterung des Elektrolyten, insbesondere mit Hilfe mindestens eines Aktivkohlefilters (10), ertolgt und eine Entfernung von Fremdelementen aus dem Elektrolyten mit Hilfe mindestens eines Selektivbades (11) erfolgt,

12. Verfahren nach einem der Ansprüche 1 bis 11,
**dadurch gekennzeichnet,**
**dass** zumindest während eines Teils der Abscheidungsdauer eine Umwälzung des Elektrolyten mit Hilfe mindestens einer Umwälzeinrichtung (13) durchgeführt wird und eine Rückführung des Elektrolyten in das Bad (1) mittels Düsen (7) erfolgt,

13. Verfahren nach Anspruch 12,
**dadurch gekennzeichnet**
**dass** die Düsen (7) derart ausgebildet und in dem Bad (1) angeordnet werden, dass eine Umwälzung des Bades (1) und/oder eine auf den Abscheidungskörper (2) gerichtete Strömung des Elektrolyten erzielt wird.

14. Verwendung eines Verfahrens nach einem der Patentansprüche 1 bis 13 zur Herstellung von Bauteile für Raketentriebwerke.

15. Verwendung eines Verfahrens nach einem der Patentansprüche 1 bis 13 zur Herstellung von Einspritzköpfen und/oder Brennkammern und/oder Schubdüsen für Raketentriebwerke,

16. Galvanisches Bad (1) zur galvanischen Abscheidung von Nickel oder Nickellegierungen oder Kobalt oder Kobaltlegierungen mit
- einem Nickelverbindungen oder Kobaltverbindungen enthaltenden Elektrolyten an einem Abscheidungskörper (2), aufweisend mindestens eine konturierte Anode (3, 3a, 3b), deren Kontur an die Kontur des Abscheidungskörpers (2) angepasst ist,
- eine Einrichtung (4) zur Ansteuerung der Anode (3, 3a, 3b) und einer Kathode (2) des Bades (1) mit periodischen Strompulsen mit einem Verhältnis I_{A}/I_{C} größer als 1 und kleiner als 1,5 und einem Ladungsverhältnis Q_{A}/Q_{C}=(T_{A}·I_{A})/(T_{C}·I_{C}) zwischen 30 % und 45 %,
- Stromblenden (5) zur zumindest teilweisen Abschirmung des Abscheidungskörpers (2),
- eine Reinigungseinrichtung (6) zur Reinigung des Elektrolyten und
- eine Umwälzeinrichtung (13) zur Umwälzung des Elektrolyten, aufweisend mindestens eine Umwälzpumpe (12) und Düsen (7) zur Rückführung des Elektrolyten in das Bad,
wobei die Anodenstromdichte I_{A} und die Kathodenstromdichte I_{C} definiert sind als Stromdichten während der anodischen beziehungsweise kathodischen Phasen der Strompulse an dem Abscheidungskörper (2).

17. Galvanisches Bad nach Anspruch 16,
**dadurch gekennzeichnet,**
**dass** die mindestens eine konturierte Anode (3, 3a, 3b) als konturierter Behälter (8) ausgebildet ist, der mit Körpern (9) aus Nickel oder Kobalt oder einer Nickellegierung oder einer Kobaltlegierung befüllbar ist.

18. Galvanisches Bad nach einem der Ansprüche 16 oder 17,
**dadurch gekennzeichnet,**
**dass** mehrere Anoden (3, 3a, 3b) in dem Bad (1) angeordnet sind, wobei lediglich die dem Abscheidungskörper (2) am nächsten liegenden Anoden (3a) als konturierte Anoden ausgebildet sind.

19. Galvanisches Bad nach einem der Ansprüche 16 bis 18,
**dadurch gekennzeichnet,**
**dass** die Reinigungseinrichtung (6) eine Filtereinrichtung (10) und ein Selektivbad (11) beinhaltet.

## Claims

1. Process for the electrodeposition of nickel, cobalt, nickel alloys or cobalt alloys in an electrolytic bath (1) using an electrolyte which contains nickel compounds or cobalt compounds, wherein periodic current pulses are applied to at least one anode (3, 3a, 3b) and at least one cathode of the bath (1) for the deposition of nickel, cobalt, nickel alloys or cobalt alloys on a deposition body (2), wherein the deposition body (2) acts as anode or as cathode,
**characterized**
**in that** the ratio I_{A}/I_{C} of anode current density I_{A} to cathode current density I_{C} is selected to be greater than 1 and less than 1.5, and the charge ratio Q_{A}/Q_{C}=(T_{A}·I_{A})/(T_{C}·I_{C}) of the charge Q_{A} transported during an anode pulse of the duration T_{A} to the charge Q_{C} transported during a cathode pulse of the duration T_{C} is between 30% and 45%, wherein the anode current density I_{A} and the cathode current density I_{C} are defined as current densities during the anodic or cathodic phases of the current pulses on the deposition body (2).

2. Process according to Claim 1,
**characterized**
**in that** the ratio I_{A}/I_{C} is between 1.2 and 1.45, in particular between 1.3 and 1.4, and the charge ratio Q_{A}/Q_{C}=(T_{A}·I_{A})/(T_{C}·I_{C}) is between 35% and 40%.

3. Process according to either of Claims 1 and 2,
**characterized**
**in that** the deposition is carried out using at least one contoured anode (3, 3a, 3b), the contour of which is matched to the contour of the deposition body (2), on which the nickel or the cobalt or the nickel alloy or the cobalt alloy is to be deposited.

4. Process according to Claim 3,
**characterized**
**in that** a plurality of anodes (3, 3a, 3b) are provided in the bath (1), and a contoured anode (3a) is used at least for one of the anodes (3a), which is arranged closest to the deposition body (2).

5. Process according to either of Claims 3 and 4,
**characterized**
**in that** the contoured anode (3a) is formed using a contoured container (8), which is permeable to the nickel or the cobalt or the nickel alloy or the cobalt alloy to be deposited and is filled with bodies (9) of nickel or cobalt or of a nickel alloy or cobalt alloy.

6. Process according to either of Claims 3 and 4,
**characterized**
**in that** the contoured anode (3, 3a, 3b) used is a solid electrode body having at least a coating of the nickel or cobalt to be deposited or of the nickel alloy or cobalt alloy to be deposited.

7. Process according to one of Claims 1 to 6,
**characterized**
**in that** the deposition body (2) is partially shielded at least during part of the overall deposition duration by current diaphragms (5).

8. Process according to Claim 7,
**characterized**
**in that** the current diaphragms (5) are arranged in those regions of the deposition body (2) in which preferred deposition takes place.

9. Process according to one of Claims 1 to 8,
**characterized**
**in that** the electrolyte is cleaned before the start of the deposition and/or during the deposition.

10. Process according to Claim 9,
**characterized**
**in that** the electrolyte is cleaned before the start of the deposition using 0.5 g/l to 5 g/l, in particular 1 g/l to 3 g/l, of activated carbon and using 0.5 ml/l to 3 ml/l, in particular 1 ml/l to 2 ml/l, of 30% strength hydrogen peroxide.

11. Process according to either of Claims 9 and 10,
**characterized**
**in that** the electrolyte is cleaned during the deposition by filtering the electrolyte, in particular with the aid of at least one activated carbon filter (10), and by removing foreign elements from the electrolyte with the aid of at least one selective bath (11).

12. Process according to one of Claims 1 to 11,
**characterized**
**in that**, at least during part of the deposition duration, the electrolyte is circulated with the aid of at least one circulating device (13), and the electrolyte is returned into the bath (1) by means of nozzles (7).

13. Process according to Claim 12,
**characterized**
**in that** the nozzles (7) are formed and arranged in the bath (1) in such a manner as to achieve circulation of the bath (1) and/or an electrolyte flow directed at the deposition body (2).

14. Use of a process according to one of Claims 1 to 13 for producing components for rocket engines.

15. Use of a process according to one of Claims 1 to 13 for producing injection heads and/or combustion chambers and/or propelling nozzles for rocket engines.

16. Electrolytic bath (1) for the electrodeposition of nickel or nickel alloys or cobalt or cobalt alloys, having
- an electrolyte, which contains nickel compounds or cobalt compounds, on a deposition body (2) having at least one contoured anode (3, 3a, 3b), the contour of which is matched to the contour of the deposition body (2),
- a device (4) for activating the anode (3, 3a, 3b) and a cathode (2) of the bath (1) with periodic current pulses having a ratio I_{A}/I_{C} of greater than 1 and less than 1.5 and a charge ratio Q_{A}/Q_{C}=(T_{A}·I_{A})/(T_{C·}I_{C}) of between 30% and 45%,
- current diaphragms (5) for at least partially shielding the deposition body (2),
- a cleaning device (6) for cleaning the electrolyte, and
- a circulating device (13) for circulating the electrolyte, having at least one circulating pump (12) and nozzles (7) for returning the electrolyte into the bath,
wherein the anode current density I_{A} and the cathode current density I_{C} are defined as current densities during the anodic or cathodic phases of the current pulses on the deposition body (2).

17. Electrolytic bath according to Claim 16,
**characterized**
**in that** the at least one contoured anode (3, 3a, 3b) is in the form of a contoured container (8), which can be filled with bodies (9) of nickel or cobalt or of a nickel alloy or of a cobalt alloy.

18. Electrolytic bath according to either of Claims 16 and 17,
**characterized**
**in that** a plurality of anodes (3, 3a, 3b) are arranged in the bath (1), wherein only those anodes (3a) located closest to the deposition body (2) are in the form of contoured anodes.

19. Electrolytic bath according to one of Claims 16 to 18,
**characterized**
**in that** the cleaning device (6) contains a filter device (10) and a selective bath (11).

## Revendications

1. Procédé de dépôt de nickel, cobalt, alliages de nickel ou alliages de cobalt par galvanisation dans un bain de galvanisation (1) en recourant à un électrolyte qui contient des composés du nickel ou des composés du cobalt,
dans lequel des impulsions de courant sont appliquées périodiquement sur au moins une anode (3, 3a, 3b) et au moins une cathode du bain (1) pour déposer du nickel, du cobalt, des alliages de nickel ou des alliages de cobalt sur un corps de dépôt (2) et
dans lequel le corps de dépôt (2) joue le rôle d'une anode ou d'une cathode,
**caractérisé en ce que**
le rapport I_{A}/I_{C} entre la densité de courant I_{A} à l'anode et la densité de courant I_{C} à la cathode est sélectionné à une valeur supérieure à 1 et inférieure à 1,5,
**en ce que** le rapport Q_{A}/Q_{C} = (T_{A}-I_{A})/(T_{C}/I_{C}) entre la charge Q_{A} transportée pendant une impulsion d'anode de durée T_{A} et la charge Q_{C} transportée pendant une impulsion de cathode de durée T_{C} est compris entre 30 % et 45 % et
**en ce que** la densité I_{A} de courant à l'anode et la densité I_{C} du courant à la cathode sont définies comme étant les densités de courant pendant la phase anodique ou la phase cathodique des impulsions de courant sur le corps de dépôt (2).

2. Procédé selon la revendication 1, **caractérisé en ce que** le rapport I_{A}/I_{C} est compris entre 1,2 et 1,45, en particulier entre 1,3 et 1,4 et **en ce que** le rapport Q_{A}/Q_{C} = (T_{A}-I_{A})/(T_{C}/I_{C}) entre les charges est compris entre 35 % et 40 %.

3. Procédé selon l'une des revendications 1 ou 2, **caractérisé en ce qu'**il utilise pour le dépôt au moins une anode profilée (3, 3a, 3b) dont le profil est adapté au profil du corps de dépôt (2) sur lequel le nickel ou le cobalt, l'alliage de nickel ou l'alliage de cobalt doivent être déposés.

4. Procédé selon la revendication 3, **caractérisé en ce que** plusieurs anodes (3, 3a, 3b) sont prévues dans le bain (1) et **en ce qu'**il utilise une anode profilée (3a) pour l'anode (3a) disposée le plus près du corps de dépôt (2).

5. Procédé selon l'une des revendications 3 ou 4, **caractérisé en ce que** pour former l'anode profilée (3a), il utilise un récipient profilé (8) qui est perméable au nickel, au cobalt, à l'alliage de nickel ou à l'alliage de cobalt qui doivent être déposés et qui est rempli par des corps (9) en nickel, en cobalt, en alliage de nickel ou en alliage de cobalt.

6. Procédé selon l'une des revendications 3 ou 4, **caractérisé en ce que** comme anode profilée (3, 3a, 3b), il utilise un corps massif d'électrode qui présente au moins un revêtement en nickel ou cobalt à déposer ou en alliage de nickel ou alliage de cobalt à déposer.

7. Procédé selon l'une des revendications 1 à 6, **caractérisé en ce qu'**au moins pendant une partie de la durée totale de dépôt, le corps de dépôt (2) est partiellement protégé par des écrans (5) pare-courant.

8. Procédé selon la revendication 7, **caractérisé en ce que** les écrans pare-courant (5) sont disposés dans les parties du corps de dépôt (2) dans lesquelles a lieu un dépôt préférentiel.

9. Procédé selon l'une des revendications 1 à 8, **caractérisé en ce que** l'électrolyte est purifié avant le début du dépôt et/ou pendant le dépôt.

10. Procédé selon la revendication 9, **caractérisé en ce que** pour purifier l'électrolyte avant le début du dépôt, il utilise de 0,5 g/l à 5 g/l et en particulier de 1 g/l à 3 g/l de charbon actif et de 0,5 ml/l à 3 ml/l et en particulier de 1 ml/l à 2 ml/l de peroxyde d'hydrogène à 30 %.

11. Procédé selon l'une des revendications 9 ou 10, **caractérisé en ce que** pour la purification de l'électrolyte pendant le dépôt, il réalise une filtration de l'électrolyte, en particulier à l'aide d'au moins un filtre (10) à charbon actif, et une élimination des éléments étrangers de l'électrolyte à l'aide d'au moins un bain sélectif (11).

12. Procédé selon l'une des revendications 1 à 11, **caractérisé en ce qu'**au moins pendant une partie de la durée du dépôt, l'électrolyte est recyclé à l'aide d'au moins une installation de recyclage (13) et **en ce que** l'électrolyte est renvoyé dans le bain (1) au moyen d'ajutages (7).

13. Procédé selon la revendication 12, **caractérisé en ce que** les ajutages (7) sont configurés et disposés dans le bain (1) de manière à obtenir une recirculation du bain (1) et/ou un écoulement d'électrolyte orienté sur le corps de dépôt (2).

14. Utilisation d'un procédé selon l'une des revendications 1 à 13 pour la fabrication de composants de propulseurs de fusée.

15. Utilisation d'un procédé selon l'une des revendications 1 à 13 pour la fabrication de têtes d'injection, de chambres de combustion et/ou de tuyères de poussée de propulseurs de fusée.

16. Bain de galvanisation (1) destiné au dépôt de nickel, d'alliages de nickel, de cobalt ou d'alliages de cobalt par galvanisation et présentant :
- un électrolyte qui contient des composés du nickel ou des composés du cobalt destinés à être déposés sur un corps de dépôt (2) et présentant au moins une anode profilée (3, 3a, 3b) dont le profil est adapté au profil du corps de dépôt (2),
- un système (4) de commande de l'application périodique d'impulsions de courant sur l'anode (3, 3a, 3b) et une cathode (2) du bain (1) dans un rapport I_{A}/I_{C} supérieur à 1 et inférieur à 1,5 et un rapport Q_{A}/Q_{C} = (T_{A}-I_{A})/(T_{C}/I_{C}) entre les charges compris entre 30 % et 45 %,
- des écrans (5) pare-courant qui protègent au moins en partie le corps de dépôt (2),
- un système d'épuration (6) qui épure l'électrolyte et
- un système de recirculation (13) qui recycle l'électrolyte et qui présente au moins une pompe de recirculation (12) et des tuyères (7) de renvoi de l'électrolyte dans le bain,
la densité I_{A} de courant à l'anode et la densité I_{C} du courant à la cathode étant définies comme étant les densités de courant pendant la phase anodique ou la phase cathodique des impulsions de courant sur le corps de dépôt (2).

17. Bain de galvanisation selon la revendication 16, **caractérisé en ce que** la ou les anodes profilées (3, 3a, 3b) sont configurées comme récipients profilés (8) qui peuvent être remplis par des corps (9) en nickel, en cobalt, en alliage de nickel ou en alliage de cobalt.

18. Bain de galvanisation selon l'une des revendications 16 ou 17, **caractérisé en ce que** plusieurs anodes (3, 3a, 3b) sont disposées dans le bain (1) et **en ce que** seules les anodes (3a) situées le plus près du corps de dépôt (2) sont configurées comme anodes profilées.

19. Bain de galvanisation selon l'une des revendications 16 à 18, **caractérisé en ce que** le système d'épuration (6) contient un système de filtration (10) et un bain sélectif (11).
